# EUROPÄISCHE PATENTSCHRIFT

(11) **EP 0 286 164 B1**
(45) Veröffentlichungstag und Bekanntmachung des Hinweises auf die Patenterteilung: **22.07.1992**
(21) Anmeldenummer: 88200571.3
(22) Anmeldetag: 26.03.1988
(51) Int. Cl.: B22F 9/24, B22F 9/20

(54) **Verfahren zum Herstellen von Nichteisenmetallpulver bzw. NE-Metallpulvergemischen**
Process for preparing powders of non-ferrous metals or metal alloys
Procédé pour la préparation de poudre de métaux ferreux ou de mélanges de poudres de métaux non-ferreux

(30) Priorität: 07.04.1987 DE 3711650
(43) Veröffentlichungstag der Anmeldung: 12.10.1988
(73) Patentinhaber: NORDDEUTSCHE AFFINERIE AG, D-20033 Hamburg (DE)
(72) Erfinder: Langner, Bernd, Dr., D-2090 Winsen/Luhe (DE); May, Artur, D-2101 Meckelfeld (DE); Wilde, René-Holger, D-2401 Badendorf (DE)
(74) Vertreter: Rieger, Harald, Dr.

(56) Entgegenhaltungen:
- FR-A- 1 244 356
- GB-A- 615 580
- JP-B- 4 717 444
- US-A- 4 089 676
- CHEMICAL ABSTRACTS, Band 79, Nr. 18, 5. November 1973, Seite 155, Zusammenfassung Nr. 107499c, Columbus, Ohio, US; & JP-A-72 17 444 (TAMAGAWA METAL AND MACHINERY CO., LTD) 22-05-1972
- CHEMICAL ABSTRACTS, Band 107, Nr. 12, 21. September 1987, Seite 292, Zusammenfassung Nr. 101221f, Columbus, Ohio, US; & JP-A-61 276 907 (TANAKA NOBLE METAL INDUSTRIAL CO., LTD) 06-12-1986
- PATENT ABSTRACTS OF JAPAN, Band 5, Nr. 67 (C-53)[739], 7. Mai 1981; & JP-A-56 18 682 (ONODA CEMENT K.K.) 21-02-1981

## Beschreibung

Die Erfindung betrifft ein Verfahren zum Herstellen von Nichteisen-Metallpulver, wobei ein Nichteisen-Metallsalz in wäßrigem Medium mit einer wäßrigen Zuckerlösung unter Rühren behandelt und das gefällte Nichteisen-Metallpulver abgetrennt wird.

In JP-B-72 17 444 wird die Herstellung von Kupferpulver beschrieben, wobei man von einer Stärkelösung ausgeht, die körniges Cu(OH)₂ enthält. Man arbeitet mit einer geringen Suspensionsdichte von etwa 13 g Cu pro Liter Lösung. FR-A-1 244 356 beschreibt die Herstellung von Metallverbindungen wie z.B. Ag₂Se.

Es ist ferner bekannt, durch Reduktion metallsalzhaltiger Lösungen mit z.B. Wasserstoff Metallpulver auszufällen (Sherrit/Gordon-Verfahren). Dabei werden jedoch relativ breite Korngrößenverteilungen und unterschiedliche Kornformen erhalten.

Der Erfindung liegt die Aufgabe zugrunde, ein einfach durchzuführendes Verfahren zur Herstellung von NE-Metallpulver anzugeben, das in wirtschaftlicher Weise ohne aufwendige technische Einrichtungen die Herstellung sehr feiner NE-Metallpulver gestattet.

Erfindungsgemäß wird dies beim eingangs genannten Verfahren dadurch erreicht, daß in dem wäßrigen Medium Nichteisen-Metalloxid oder -Hydroxid in einer Konzentration von 70 bis 400 g/l (als Metall gerechnet) bei einem pH-Wert größer 3,2 und bei einer Temperatur von 20 bis 160°C behandelt und das ausgefällte, praktisch oxidfreie Nichteisen-Metallpulver mit Korngrößen von 0,1 bis 30 µm abgetrennt wird. Hierbei können auch NE-Metallpulvergemische eingesetzt werden.

Zur Durchführung des Verfahrens der Erfindung wird das NE-Metalloxid oder -hydroxid in einer Zuckerlösung suspendiert und in einem Rührreaktor bei Atmosphärendruck auf Temperaturen bis 160°C erhitzt. Anstatt von Metalloxid oder -hydroxid kann auch von einem anderen Metallsalz ausgegangen und dieses durch Zusatz von Alkalien in das Hydroxid oder schwerlösliche basische Salz übergeführt werden. NE-Metallverbindung und Zucker werden etwa in gleichen Gewichtsteilen eingesetzt, zweckmäßig wird jedoch ein Überschuß von Zucker verwendet. Unter Zucker werden in bekannter Weise Mono- und Oligosaccharide verstanden, d.h. organische Verbindungen mit einer Carbonyl- und mehreren Hydroxylfunktionen im Molekül, wobei einfache Moleküle (Monosaccharide) unter Wasseraustritt sich zu größeren Molekülen vereinigen (Di- bzw. Oligosaccharide). Geeignete Zucker oder Zuckerderivate sind beispielsweise Monosaccharide, wie Pentosen, Hexosen (Fructose, Glucose), Gluconsäuren oder Lactone, wie Gluconsäure-delta-lacton, Disaccharide, wie Rohrzucker, Malzzucker. Der Reduktionsprozeß benötigt im allgemeinen einige Stunden. Nach dieser Zeit wird das Umsetzungsprodukt dekantiert, ausgewaschen und zentrifugiert und unter Schutzgas, wie Stickstoff, getrocknet.

Vorzugsweise wird in dem Verfahren der Erfindung das NE-Metalloxid oder -hydroxid in einer Konzentration von 70 bis 300 g/l (als Metall gerechnet) eingesetzt. Das Reaktionsgemisch aus NE-Metalloxid bzw. -hydroxid und Zucker stellt in dem wäßrigen Medium eine kräftige Suspension von hohem Feststoffgehalt dar. Ersichtlich begünstigt eine Temperaturerhöhung die Reduktionsgeschwindigkeit. Es ist daher zweckmäßig, eine Temperatur zwischen 70 und 150°C im Reaktionsmedium einzuhalten.

Es wurde des weiteren gefunden, daß ein Zusatz eines Oxidationsmittels die Reaktion beschleunigt und die Reaktionszeit auf etwa die Hälfte verkürzt. Ein geeignetes Oxidationsmittel ist beispielsweise Wasserstoffperoxid oder dessen Alkalisalz. Ein solcher Zusatz wird in einer Menge von 0,5 bis 5 %, auf Trockensubstanz Zucker bezogen, vorgenommen.

Das Verfahren der Erfindung gestattet es weiterhin, die Primärkorngröße des präzipitierten NE-Metallpulvers in gewissen Grenzen zu steuern. Diese Steuerung in einem Korngrößenbereich von 0,1 bis 30 µm wird über den pH-Wert des Reaktionsmediums vorgenommen. Und zwar wird im pH-Bereich von mehr als 3,2 bis 14 und darüber hinaus bis zu konzentrierten alkalischen Lösungen die Primärkorngröße mit der Maßgabe eingestellt, daß mit steigendem pH-Wert die Korngröße des ausgefällten NE-Metallpulvers verringert wird. Da sich während der Reaktion organische Säuren bilden, ist es zweckmäßig, den pH-Wert während der Reaktion durch Zusatz von Alkalihydroxid konstant zu halten.

In dem Verfahren der Erfindung werden Oxide bzw. Hydroxide von Metallen eingesetzt, die in der elektrochemischen Spannungsreihe der Metalle zwischen Cadmium und Gold stehen und deren Redox-Potential zwischen - 0,4 und + 1,5 Volt liegt. Vorzugsweise werden Oxide oder Hydroxide der Metalle Cu, Ag, Ni, Co, Sn, Pb, Sb, As oder Bi eingesetzt. Es wurde ferner gefunden, daß auch Gemische von NE-Metallpulvern copräzipitiert werden können, wenn von den Gemischen von Oxiden bzw. Hydroxiden entsprechender verschiedener Metalle ausgegangen wird. Beispiele derartiger Metallpulvergemische sind die Kombination Kupfer/Nickel, Kupfer/Kobalt.

Das nach dem Verfahren der Erfindung hergestellte feinteilige NE-Metallpulver, z.B. Kupferpulver, kann durch Zusatz geringer Mengen üblicher Antioxidantien, wie Öl oder Seife, stabilisiert werden. Aufgrund der großen Oberfläche und der damit verbundenen Oxidationsneigung ist eine Aufbewahrung des feinteiligen NE-Metallpulvers unter Schutzgas, wie Stickstoff, Argon oder Kohlendioxid, zweckmäßig.

Das Verfahren der Erfindung weist Vorteile auf. Da in hochkonzentriertem und überwiegend stark basischem Reaktionsmedium mit hohem Siedepunkt bei Atmosphärendruck gearbeitet wird, erübrigt sich eine Arbeitsweise im Druckreaktor und es können einfache Rührreaktoren verwendet werden. Das Verfahren weist ferner einen geringen Verbrauch an Zucker auf; beispielsweise beträgt der Zuckerverbrauch bei der reduktiven Fällung von Kupfer weniger als 2 kg Zucker pro kg Kupfermetallpulver. Da es nicht erforderlich ist, die Metallionen für die Reaktion in Lösung zu halten, können durch den Einsatz von suspendierten Metallverbindungen hohe Raum-Ausbeuten von über 300 g Metall/l erzielt werden. Eine Entleerung des Reaktors nach jeder Charge ist daher ohne größere Verluste möglich. Bei hohen Umsetzungsgraden für das Metallpulver entfällt auch eine Abtrennung von oxidischem Material aus dem Reaktionsprodukt. Ferner werden auch Metallpulver sehr regelmäßiger Gestalt erzeugt, wie aus den rasterelektronischen Aufnahmen der Abbildungen 1a, 1b und 2 für Kupferpulver hervorgeht.

Das Verfahren der Erfindung wird anhand der nachstehenden Beispiele näher und beispielhaft erläutert.

### Beispiel 1

120 g Kupferhydroxid wurden in einer Lösung von 180 g Fructose in 1000 ml Wasser suspendiert und nach Zugabe von 30 ml H₂O₂ zum Sieden erhitzt. Während der Reaktion sank der pH-Wert auf Werte zwischen 3 und 4. Nach 7 Stunden konnten aus dem Reaktionsmedium durch Dekantieren, Waschen, Zentrifugieren und Trocknen unter Stickstoff 70 g Kupferpulver (= 90 % Ausbeute) abgetrennt werden. Das Kupferpulver enthielt 99 % Kupfer und wies unter dem Rasterelektronenmikroskop eine Korngröße von ca. 12 µm auf (siehe Abb. 1b).

### Beispiel 2

300 g Kupferhydroxid wurden in einer Lösung von 540 g Rohrzucker in 1000 ml Wasser suspendiert und zum Sieden erhitzt, wobei der pH-Wert durch kontinuierlichen Zusatz von Natronlauge auf pH = 7 bis 7,5 konstantgehalten wurde. Nach 2 Stunden Rühren waren insgesamt 100 g NaOH verbraucht und es konnten 175 g Kupferpulver (= 90 % Ausbeute) nach Dekantieren, Waschen, Zentrifugieren und Trocknen im Stickstoffstrom isoliert werden. Das Kupferpulver enthielt 99 % Kupfer und wies unter dem Rasterelektronenmikroskop eine Korngröße von ca. 0,3 µm auf (siehe Abb. 2).

### Beispiel 3

10,13 kg rotes Kupfer(I)oxid (Cu₂O) wurden in einer Lösung von 18 kg Fructose in 40 l Wasser suspendiert und auf 90°C erwärmt, wobei der pH-Wert durch kontinuierliche Dosierung von Natronlauge auf pH = 7 bis 7,5 konstantgehalten wurde. Nach 7 Stunden Rühren konnten nach Dekantieren, Waschen, Zentrifugieren und Trocknen unter Stickstoff ein Kupferpulver mit 99 % Kupfer und 0,25 % Sauerstoff abgetrennt werden. Nach dem Zentrifugieren enthielt die überstehende Lösung insgesamt 19 g Kupfer, woraus ein Umsetzungsgrad von mehr als 99,5 % resultierte. Das Kupferpulver wies unter dem Rasterelektronenmikroskop Korngrößen um 0,3 µm auf.

### Beispiel 4

200 g festes NaOH wurden in 200 ml Wasser mit 150 g Glucose verrührt und auf 90°C erhitzt. Danach wurden 100 g Nickelhydroxid hinzugefügt und das Ganze unter Rühren auf 114°C erhitzt. Nach 6 Stunden Rühren konnten nach Dekantieren, Waschen und Trocknen unter Stickstoff 50 g Nickel (= 80 % Ausbeute) isoliert werden. In der überstehenden Lösung konnte mit Dimethylglyoxim kein Nickel mehr nachgewiesen werden. Die Korngröße des Nickelpulvers lag unter 5 µm.

### Beispiel 5

52 g Silbercarbonat wurden in einer Lösung von 40 g Fructose in 500 ml Wasser suspendiert und bei 20°C gerührt, wobei der pH-Wert durch Nachführen von 7,5 g NaOH bei pH = 7 bis 7,5 gehalten wurde. Nach 5 Stunden Reaktionszeit konnten 40 g Silberpulver (= 100 % Ausbeute) mit einem Silbergehalt > 99 % durch Dekantieren, Waschen und Zentrifugieren abgetrennt werden. Die Korngröße des Silberpulvers lag unter 1 µm.

### Beispiel 6

In einer Mischung von 250 ml Wasser und 250 ml 6n NaOH wurden 150 g Maltose gelöst. Anschließend wurden 100 g Bleiacetat (Pb(CH₃COO₂) . 3 H₂O) zugesetzt und das Gemisch unter Rühren auf 105°C erhitzt. Nach 3 Stunden Reaktion wurden nach Dekantieren, Waschen und Zentrifugieren 36 g Pb-Pulver (= 57 % Ausbeute) abgetrennt. Das Bleipulver hatte eine Teilchengröße von weniger als 3 µm.

### Beispiel 7

In einer Mischung von 250 ml Wasser und 250 ml NaOH (20 %) wurden 200 g Puritose gelöst. Anschließend wurden 100 g Wismutoxid (Bi₂O₃) zugesetzt und das Gemisch unter Rühren auf 103°C erhitzt. Wenige Minuten nach der Zugabe wurden nach Dekantieren, Waschen und Zentrifugieren 82,3 g Bi-Pulver (= 92 % Ausbeute) abgetrennt. Die Teilchengröße des Wismutpulvers betrug weniger als 3 µm.

### Beispiel 8

200 g festes KOH wurden in 200 ml Wasser mit 80 g Maltose verrührt und auf 90°C erhitzt. Danach wurden 50 g Cobaltchlorid hingzugefügt und das Ganze unter Rühren auf 140°C erhitzt. Nach 4 Stunden Rühren konnten nach Dekantieren, Waschen und Trocknen unter Stickstoff 18 g Cobalt-Pulver (= 80 % Ausbeute) einer Teilchengröße von kleiner als 3 µm isoliert werden.

### Beispiel 9

300 g festes KOH wurden in 300 ml Wasser mit 70 g Rohrzucker verrührt und auf 90°C erhitzt. Danach wurden 30 g Nickelhydroxid und 10 g Kupferhydroxid hinzugefügt und das Ganze unter Rühren auf 150°C erhitzt. Nach 2 Stunden Rühren konnten nach Dekantieren, Waschen und Trocknen unter Stickstoff 18,5 g Metallpulver mit 70 % Nickel und 30 % Kupfer (= 80 % Ausbeute) isoliert werden. Durch einen Magneten war keine Trennung des Gemisches bzw. der Legierung möglich. Die Teilchengröße betrug weniger als 3 µm.

### Beispiel 10

300 g festes KOH wurden in 200 ml Wasser mit 100 g Rohrzucker verrührt und auf 90°C erhitzt. Danach wurden 40 g Cobalthydroxid und 10 g Kupferhydroxid hinzugefügt und das Ganze unter Rühren auf 140°C erhitzt. Nach 2 Stunden Rühren konnten nach Dekantieren, Waschen und Trocknen unter Stickstoff 26 g magnetisches Metallpulver mit ca. 75 % Cobalt und 20 % Kupfer (= 80 % Ausbeute) einer Teilchengröße von kleiner als 3 µm isoliert werden.

### Beispiel 11

90 g festes KOH wurden in 600 ml Wasser mit 100 g Gluconsäure-delta-lacton und 15 ml Wasserstoffperoxid (30%) verrührt und auf 100°C erhitzt. Danach wurden unter Rühren langsam 80 g Kupferhydroxid hinzugefügt und die Mischung bei 100°C unter stetem Rühren ca. 8 h erhitzt. Nach dem Dekantieren, Waschen und Trocknen unter Stickstoff konnten 45 g (= 90%) Kupferpulver mit einer Teilchengröße kleiner als 2 µm isoliert werden.

## Patentansprüche

1. Verfahren zum Herstellen von Nichteisen-Metallpulver, wobei ein Nichteisen-Metallsalz in wäßrigem Medium mit einer wäßrigen Zuckerlösung unter Rühren behandelt und das gefällte Nichteisen-Metallpulver abgetrennt wird, dadurch gekennzeichnet, daß in dem wäßrigen Medium Nichteisen-Metalloxid oder -Hydroxid in einer Konzentration von 70 bis 400 g/l (als Metall gerechnet) bei einem pH-Wert größer 3,2 und bei einer Temperatur von 20 bis 160°C behandelt und das ausgefällte, praktisch oxidfreie Nichteisen-Metallpulver mit Korngrößen von 0,1 bis 30 µm abgetrennt wird.

2. Verfahren nach Anspruch 1, dadurch gekennzeichnet, daß das Nichteisen-Metalloxid oder -Hydroxid in einer Konzentration von bis zu 300 g/l (als Metall gerechnet) eingesetzt wird.

3. Verfahren nach den Ansprüchen 1 bis 2, dadurch gekennzeichnet, daß eine Temperatur von 70 bis 150°C eingestellt wird.

4. Verfahren nach den Ansprüchen 1 bis 3, dadurch gekennzeichnet, daß die Korngrößen des Nichteisen-Metallpulvers durch Änderung des pH-Wertes im Bereich größer 3,2 bis 14 mit der Maßgabe eingestellt werden, daß die Korngröße mit steigendem pH-Wert verringert wird.

5. Verfahren nach den Ansprüchen 1 bis 4, dadurch gekennzeichnet, daß der pH-Wert durch Zusatz von Alkalihydroxid während der Reaktion konstant gehalten wird.

6. Verfahren nach den Ansprüchen 1 bis 5, dadurch gekennzeichnet, daß Oxide oder Hydroxide von Nichteisen-Metallen eingesetzt werden, deren Redox-Potential in der elektrochemischen Spannungsreihe der Metalle zwischen Cadmium (- 0,40 V) und Gold (+ 1,5 V) liegt.

7. Verfahren nach den Ansprüchen 1 bis 6, dadurch gekennzeichnet, daß Oxide oder Hydroxide der Metalle Cu, Ag, Ni, Co, Sn, Pb, Sb, As oder Bi eingesetzt werden.

8. Verfahren nach den Ansprüchen 1 bis 7, dadurch gekennzeichnet, daß der Zuckerlösung 0,5 bis 5 % (auf Zucker bezogen) eines Oxidationsmittels, insbesondere Wasserstoffperoxid oder dessen Alkalisalz, zugesetzt wird.

## Claims

1. Method for producing non-ferrous metal powder, in which a non-ferrous metal salt is treated in an aqueous medium with an aqueous sugar solution while being agitated and the precipitated non-ferrous metal powder is separated, characterised in that non-ferrous metal oxide or hydroxide in a concentration of 70 to 400 g/l (calculated as metal) is treated in the aqueous medium at a pH value above 3.2 and at a temperature of 20 to 160°C, and the precipitated, practically oxide-free non-ferrous metal powder having a particle size of 0.1 to 30 µm is separated.

2. Method according to claim 1, characterised in that the non-ferrous metal oxide or hydroxide is used in a concentration of up to 300 g/l (calculated as metal).

3. Method according to claims 1 to 2, characterised in that a temperature of 70 to 150°C is set.

4. Method according to claims 1 to 3, characterised in that the particle sizes of the non-ferrous metal powder are adjusted by altering the ph value in the range above 3.2 to 14, on the understanding that the particle size decreases as the pH value increases.

5. Method according to claims 1 to 4, characterised in that the pH value is maintained constant during the reaction by adding an alkali hydroxide.

6. Method according to claims 1 to 5, characterised by the use of oxides or hydroxides of non-ferrous metals whose oxidation-reduction potential in the electrochemical series of metals lies between cadmium (- 0.40 V) and gold (+ 1.5 V).

7. Method according to claims 1 to 6, characterised in that oxides or hydroxides of the metals Cu, Ag, Ni, Co, Sn, Pb, Sb, As or Bi are used.

8. Method according to claims 1 to 7, characterised in that an oxidizer, in particular hydrogen peroxide or an alkali salt thereof, is added to the sugar solution in an amount of 0.5 to 5 % (related to sugar).

## Revendications

1. Procédé de préparation de poudres de métaux non ferreux, qui consiste à traiter, sous agitation, un sel de métal non ferreux en milieu aqueux par une solution aqueuse de sucre, et à séparer la poudre de métal non ferreux qui a précipité, caractérisé en ce qu'il consiste à traiter dans le milieu aqueux un oxyde de métal non ferreux ou un hydroxyde de métal non ferreux en une concentration de 70 à 400 g/litre (exprimée en métal) à un pH supérieur à 3,2 et à une température de 20 à 160°C, et à séparer la poudre de métal non ferreux précipitée, pratiquement exempte d'oxyde et ayant une granulométrie de 0,1 à 30 µm.

2. Procédé suivant la revendication 1, caractérisé en ce qu'il consiste à utiliser l'oxyde de métal non ferreux ou l'hydroxyde de métal non ferreux en une concentration allant jusqu'à 300 g/litre (exprimée en métal).

3. Procédé suivant la revendication 1 ou 2, caractérisé en ce qu'il consiste à opérer à une température de 70 à 150°C.

4. Procédé suivant l'une des revendications 1 à 3, caractérisé en ce qu'il consiste à régler la granulométrie de la poudre de métal non ferreux en modifiant le pH dans un domaine allant d'une valeur supérieure à 3,2 jusqu'à 14, de sorte que la granulométrie diminue lorsque le pH s'élève.

5. Procédé suivant l'une des revendications 1 à 4, caractérisé en ce qu'il consiste à maintenir le pH constant, pendant la réaction, par addition d'hydroxyde de métal alcalin.

6. Procédé suivant l'une des revendications 1 à 5, caractérisé en ce qu'il consiste à utiliser des oxydes ou des hydroxydes de métaux non ferreux, dont le potentiel rédox se trouve dans la série électrochimique des tensions des métaux entre le cadmium (-0,40 V) et l'or (+1,5 V).

7. Procédé suivant l'une des revendications 1 à 6, caractérisé en ce qu'il consiste à utiliser des oxydes ou des hydroxydes des métaux que sont Cu, Ag, Ni, Co, Sn, Pb, Sb, As ou Bi.

8. Procédé suivant l'une des revendications 1 à 7, caractérisé en ce qu'il consiste à ajouter à la solution de sucre de 0,5 à 5 % (rapportée au sucre) d'un agent d'oxydation, notamment d'eau oxygénée ou de l'un de ses sels de métal alcalin.
